# EUROPÄISCHE PATENTSCHRIFT

(11) **EP 0 448 572 B1**
(45) Veröffentlichungstag und Bekanntmachung des Hinweises auf die Patenterteilung: **09.06.1993**
(21) Anmeldenummer: 89913058.7
(22) Anmeldetag: 27.11.1989
(51) Int. Cl.: C22C 29/00

(54) **HARTMETALLVERBUNDKÖRPER UND VERFAHREN ZU SEINER HERSTELLUNG**
HARD METAL COMPOSITE BODY AND PROCESS FOR PRODUCING IT
CORPS COMPOSITE DE METAL DUR ET PROCEDE DE PRODUCTION

(30) Priorität: 16.12.1988 DE 3842439; 22.12.1988 DE 3843219
(43) Veröffentlichungstag der Anmeldung: 02.10.1991
(73) Patentinhaber: Krupp Widia GmbH, 45145 Essen (DE)
(72) Erfinder: DREYER, Klaus, D-4300 Essen (DE); KOLASKA, Hans, D-4250 Bottrop (DE)
(74) Vertreter: Vomberg, Friedhelm, Dipl.-Phys.
(86) Internationale Anmeldenummer: DE8900740
(87) Internationale Veröffentlichungsnummer: WO9007017

(56) Entgegenhaltungen:
- EP-A- 289 476
- FR-A- 1 454 756
- PATENT ABSTRACTS OF JAPAN, Band 9, Nr. 45 (C-268), 26 Februar 1985#
- PATENT ABSTRACTS OF JAPAN, Band 8, Nr. 222 (C-246), 09 Oktober 1984#
- CERAM. TRANS., Nr. 2, 1989; S.C.WEAVER et al., Seiten 397-406#
- R.Sube et al., WÖRTERBUCH PHYSIK, Verlag Harri Deutsch, 1987; Seiten 608, 988#

## Beschreibung

Die Erfindung betrifft einen Hartmetallverbundkörper, bestehend aus Hartstoffphasen, wie Wolframcarbid und/oder Carbiden bzw. Nitriden der Elemente der IVa- oder Va-Gruppe des Periodensystems, aus Verstärkungsmaterialien und aus einer Bindemetallphase, wie Cobalt und/oder Eisen und/oder Nickel. Ferner betrifft die Erfindung ein Verfahren zur Herstellung eines Hartmetallverbundwerkstoffes auf pulvermetallurgischem Weg.

Die nach dem Stand der Technik im Prinzip bekannten Einkristalle besitzen hervorragende mechanische Eigenschaften, wie z.B. eine große Zug- und Schubfestigkeit.

In der AT-PS 259 242 wird ein aus Hartstoffen und Bindemitteln bestehendes Sinterhartmetall beschrieben, das Hartstoffe in Form von nadelförmigen Einkristallen in einer Menge von wenigstens 0,1 %, vorzugsweise 0,5 bis 1,5 % des gesamten Hartstoffanteils enthält. Zur Herstellung dieses Sinterhartmetalls wird dem Hartstoffanteil vor dem Vermahlen WC in Form von nadelförmigen Einkristallen zugesetzt, wobei nach Zusatz eines Bindemetalls der Eisengruppe der Hartmetallansatz gepreßt und unter Bildung einer flüssigen Phase gesintert wird. Nachteiligerweise löst sich jedoch der einkristalline WC-Anteil weitgehend in der Bindenhase (vgl. DE-Z "Metall", Juli 1974, Heft 7). Im übrigen reichen die vorgeschlagenen Hartstoff-Einkristalle nicht aus, um eine merkliche Verbesserung der Verschleißeigenschaften zu erhalten, insbesondere auch deshalb nicht, weil maximal nur so viel Hartstoff-Einkristalle zugegeben werden sollen, bis der Hartstoffeinkornanteil (Körner mit mittlerem Durchmesser unter 2 µm) ersetzt ist.

Die EP 0 289 476 A2 beschreibt ferner einen gattungsgemäßen Hartmetallverbundkörper der folgende Zusammensetzung besitzt: 5 bis 50 Vol.-% Whisker aus Nitriden, Carbiden und Carbonitriden des Titans, Zirkoniums und Hafniums oder Mischungen hiervon, ferner 25 bis 82 Vol.-% Hartstoffphase aus Carbiden und/oder Nitriden der IVa-, Va- und/oder VIa-Gruppe des periodischen Systems oder Mischungen hiervon und 3 bis 25 Vol.-% Binder aus Eisen, Kobalt und Nickel.

Es ist Aufgabe der vorliegenden Erfindung, einen Hartmetallverbundkörper anzugeben, der gegenüber den bisher bekannten Hartmetallverbundkörpern eine höhere Zähigkeitsbelastbarkeit, eine größere Härte, auch bei starker thermischer Belastung des Hartmetallverbundkörpers und eine geringere Bruchanfälligkeit aufweist. Ferner ist es Aufgabe der vorliegenden Erfindung, ein Verfahren zur Herstellung eines solchen Hartmetallverbundkörpers anzugeben.

Die Aufgabe wird durch einen Hartmetallverbundkörper der im Anspruch 1 genannten Zusammensetzung gelöst.

Der Anspruch 1 unterscheidet zwei Sorten von Verstärkungsmaterial, nämlich einkristallines plättchenförmiges Material (in der englischsprachigen Literatur auch als Platelets bezeichnet) und einkristallines nadelförmiges Material (Whisker, bisweilen auch Filaments). Zu den Platelets im Sinne des Anspruches 1 gehören: Boride, Carbide, Nitride und/oder Carbonitride der Elemente der Gruppe IVa bis VIa, SiC, Si₃N₄, Si₂N₂O, Al₂O₃, ZrO₂, AlN und/oder BN oder Mischungen der vorgenannten Platelets.

Zu den Whiskern im Sinne des Anspruches 1 gehören: SiC, Si₃N₄, Si₂N₂O, Al₂O₃, ZrO₂, AlN und/oder BN oder Mischungen der vorgenannten Whisker.

Die Verwendung von nadelförmigen Einkristallen, also Whiskern, ist zwar nach dem Stand der Technik bei anderen Stoffen bereits vorgeschlagen worden:

So z.B. in der US-PS 34 41 392 eine faserverstärkte Metallegierung, die auf pulvermetallurgischem Wege hergestellt worden ist und die beispielsweise Fasern aus α-Aluminiumoxid und Siliciumcarbid enthält.

Die US-PS 45 43 345 beschreibt eine Keramik (Al2O3-Matrix) mit eingelagerten SiC-Whiskern.

Aus der DE 33 03 295 A1 ist bekannt, daß die Festigkeits- und Bruchzähigkeitseigenschaften einer siliciumcarbidfaserverstärkten Keramik besser als die der Keramikmatrix sind. Entsprechende Angaben werden auch in der DE-Z ZwF 83 (1988) 7, Seiten 354 bis 359 gemacht.

Die EP 0 067 584 B1 beschreibt ein Verfahren zur Herstellung eines Verbundwerkstoffes aus einem metallischen, keramischen Glas- oder Kunststoff-Grundmaterial und darin im wesentlichen homogen und gleichmäßig verteilten desagglomerierten Siliciumcarbidwhiskern zur Verstärkung des Grundmaterials, bei dem man Siliciumcarbidwhisker in einem polaren Lösungsmittel zur Bildung einer Aufschlämmung rührt und anschließend die Aufschlämmung zur Bildung einer Aufschlämmung aus desagglomerierten Siliciumcarbidwhiskern vermahlt, die Aufschlämmung hieraus mit einem Grundmaterial zur Bildung einer homogenen Mischung vermischt, anschließend trocknet und zu einem Rohling formt.

Schließlich sind aus der EP 0 213 615 A2 Verbundwerkstoffe bekannt, bei denen in einer Metallmatrix Siliciumcarbid- und Siliciumnitridwhisker enthalten sind.

Die Einbringung von nadel- oder plättchenförmigen Einkristallen bei Hartmetallen in größeren Mengen wurde jedoch nie durchgeführt, weil bisher eine Lösung der Einkristalle in der flüssigen Bindemittelphase befürchtet worden ist. In der Tat ist die Löslichkeit des WC in einem Bindemittel wie Cobalt groß, was bewirkt, daß die Verwendung von WC-Whiskern - wie in der AT-PS 259 242 vorgeschlagen - keine Verbesserung der Verschleißeigenschaften bringt.

Den Whiskern gegenüber besitzen die plättchenförmigen Einkristalle eine wesentlich größere Breite (die i.a. als Durchmesser bezeichnet wird) bei einer Dicke, die in der Größenordnung der Whisker-Durchmesser liegt.

Weiterentwicklungen der Erfindung sind in den Unteransprüchen 2 bis 9 dargelegt.

So sollen die Whisker vorzugsweise eine Länge von 3 µm bis 100 µm aufweisen und/oder einen Durchmesser von 0,1 bis 10 µm haben. Die Platelets hingegen sind vorzugsweise durch eine Dicke von 0,5 µm bis 10 µm und einen Durchmesser (der größeren Fläche des Platelet) von 3 µm bis 100 µm gekennzeichnet. In bevorzugten Ausführungsbeispielen werden SiC-Whisker oder Platelets verwendet, die zu mehr als 90 % die β-Struktur aufweisen. Die Menge der Whisker oder Platelets liegt in dem im Anspruch 1 angegebenen Bereich von 2 bis 40 Vol.-%, vorzugsweise 10 bis 20 Vol.-%.

Ein besonderer Vorteil einer inerten Whisker- oder Platelet-Beschichtung liegt jedoch darin, daß eine gezielte Festigkeit der Bindung mit der Matrix eingestellt werden kann. Insgesamt führt die Einlagerung von beschichteten Whiskern oder Platelets zu einer Härteerhöhung mit einer gleichzeitigen Zähigkeitssteigerung, und zwar auch bei Hochtemperaturbelastungen, wie sie z.B. bei Schneidwerkstoffen stattfinden. Vorteilhafterweise wird dies auch bei solchen Hartmetallen erreicht, die einen geringen Bindemittelgehalt aufweisen (weniger als 8 Vol.-%).

Darüber hinaus kommt der inerten Beschichtung eine gewisse Schutzfunktion für die umhüllten Einkristalle zu, d.h. die Einkristalle können nicht im Bindemittel gelöst werden, insbesondere lassen sich erstmalig WC-Einkristalle in einem bezogen auf die Hartmetallzusammensetzung wirkungsvollen Anteil verwenden.

Bevorzugtes Beschichtungsmaterial sind Carbide, Nitride und/oder Carbonitride der VIa-Gruppe des Periodensystems und/oder ZrO₂, Al₂O₃-und/oder BN. Die Dicke der Beschichtung liegt zwischen 0,2 µm und maximal 2/10 des Whiskerdurchmessers oder der Platelet-Dicke, bevorzugt zwischen 0,05 µm und 1/10 des Whiskerdurchmessers oder der Platelet-Dicke. Die Beschichtung der Whisker und/oder Platelets wird vorzugsweise mit dem im Prinzip nach dem Stand der Technik bekannten CVD- bzw. PVD-Verfahren aufgebracht.

Der auf das nach dem Stand der Technik bekannte Verfahren bezogene Aufgabenteil wird durch die im Anspruch 11 angegebenen Merkmale gelöst, wobei insbesondere bei Gehalten bis zu 20 Vol.-% dem normalen Sinter-, dem kombinierten Sinter/HIP-Prozeß oder dem Sintern mit einem nachfolgenden heißisostatischen Pressen in einer getrennten Anlage und bei höheren Verstärkungsmaterialgehalten dem Heißpressen der Vorzug gegeben wird.

Die Herstellung der Whisker-Hartmetallverbundwerkstoffe lehnt sich grundsätzlich an bekannte pulvermetallurgische Verfahrensschritte an. So werden im Unterschied zum Stand der Technik die Verstärkungsmaterialien (Whisker, Plättchen) zunächst aufbereitet , desagglomeriert und klassifiziert, bevor sie den weiteren Verfahrensschritten unterzogen werden. Grundsätzlich unterscheidet man dabei zwischen vier Verdichtungsverfahren: Dem üblichen Sintern, einem kombinierten Sinter/HIP-Prozeß, bei dem unmittelbar auf den Sintervorgang in der Hitze ein heißisostatisches Pressen bei 20 bis 100 bar, maximal 200 bar, durchgeführt wird, dem Sintern mit nachfolgendem heißisostatischen Pressen bei Drücken um beispielsweise ca. 1000 bar in einer getrennten Anlage und schließlich dem erwähnten Heißpressen.

In einem Ausführungsbeispiel der Erfindung sind in einer Mischung aus 4 Vol.-% Co, Rest WC im Anschluß an das Naßmahlen 21 Vol.-% WC-Whisker in desagglomerierter und klassifizierter Form, die mittels des im Prinzip nach dem Stand der Technik bekannten CVD-Prozesses mit TiC beschichtet worden sind, zugegeben worden. Die gesamte Mischung wurde jeweils anschließend getrocknet, granuliert und kaltisostatisch zu einem Grünling vorgepreßt, bevor über das Heißpressen der Whisker-Verbundwerkstoff fertiggestellt wurde.

Insgesamt besitzt der erfindungsgemäße Hartmetallverbundwerkstoff eine größere Härte und höhere Festigkeitswerte als nach dem Stand der Technik bekannte Verbundwerkstoffe. Die Zähigkeitsbelastbarkeit ist bei vermindertem Bruchrisiko höher, ohne daß höhere Bindegehalte eingestellt werden mußten.

## Patentansprüche

1. Hartmetallverbundkörper bestehend aus Hartstoffphasen, wie Wolframcarbid und/oder Carbiden bzw. Nitriden der Elemente der IVa- oder Va-Gruppe des Periodensystems, aus Verstärkungsmaterialien und aus einer Bindemetallphase, wie Cobalt und/oder Eisen und/oder Nickel,
**dadurch gekennzeichnet,** daß entweder einkristallines plättchenförmiges Verstärkungsmaterial aus Boriden und/oder Carbiden und/oder Nitriden und/oder Carbonitriden der Elemente der Gruppe IVa (Ti, Zr, Hf), Va (V, Nb, Ta) oder VIa (Cr, Mo, W) oder Mischungen hiervon und/oder aus SiC, Si₃N₄, Si₂N₂O, Al₂O₃, ZrO₂, AlN und/oder BN und/oder einkristallines nadelförmiges Verstärkungsmaterial aus SiC, Si₃N₄, Si₂N₂O, Al₂O₃, ZrO₂, AlN und/oder BN eingebaut ist,
wobei der Anteil des Verstärkungsmaterials jeweils 2 bis 40 Volumen-%, vorzugsweise 10 bis 20 Volumen-% beträgt.

2. Hartmetallverbundkörper nach Anspruch 1, dadurch gekennzeichnet, daß die nadelförmigen Einkristalle (Whisker) eine Länge von 3 µm bis 100 µm aufweisen.

3. Hartmetallverbundkörper nach einem der Ansprüche 1 oder 2, dadurch gekennzeichnet, daß die nadelförmigen Einkristalle einen Durchmesser von 0,1 bis 10 µm haben.

4. Hartmetallverbundkörper nach Anspruch 1, dadurch gekenn zeichnet, daß die plättchenförmigen Einkristalle (Plättchen) eine Dicke von 0,5 µm bis 10 µm und einen Durchmesser 3 µm bis 100 µm aufweisen.

5. Hartmetallverbundkörper nach einem der Ansprüche 1 bis 4, dadurch gekennzeichnet, daß SiC in Form von nadel- oder plättchenförmige Einkristalle vorliegt und zu mehr als 90 % die β-SiC-Struktur aufweist.

6. Hartmetallverbundkörper nach einem der Ansprüche 1 bis 5, dadurch gekennzeichnet, daß das Verstärkungsmaterial mit einer gegenüber der Bindemetallphase inerten Beschichtung versehen ist.

7. Hartmetallverbundkörper nach Anspruch 6, dadurch gekennzeichnet, daß das Verstärkungsmaterial ganz oder teilweise durch Boride und/oder Carbide und/oder Nitride und/oder Carbonitride der Elemente der VIa-Gruppe des Periodensystems oder Mischungen hiervon ersetzt ist.

8. Hartmetallverbundkörper nach Anspruch 6 oder 7, gekennzeichnet durch eine inerte Beschichtung aus Carbiden, Nitriden und/oder Carbonitriden der IVa-Gruppe (Ti, Zr, Hf) und/oder aus ZrO₂, AL₂O₃ und/oder BN.

9. Hartmetallverbundkörper nach einem der Ansprüche 6 bis 8, dadurch gekennzeichnet, daß die Dicke der Beschichtung mindestens 0,02 µm und maximal 2/10 des Nadeldurchmessers bzw. der Plättchendicke, vorzugsweise 1/10 hiervon bzw. mindestens 0,05 µm, beträgt.

10. Hartmetallverbundkörper nach einem der Ansprüche 6 bis 9, dadurch gekennzeichnet, daß die inerte Beschichtung der nadel- und/oder plättchenförmigen Einkristalle mittels des CVD-(chemical vapour deposition)Verfahrens oder des PVD-(physical vapour deposition)Verfahrens auf die Einkristalle aufgebracht ist.

11. Verfahren zur Herstellung des Hartmetallverbundkörpers nach Ansprüchen 1 bis 5 auf pulvermetallurgischem Weg, dadurch gekennzeichnet, daß das Verstärkungsmaterial in desagglomerierter und klassifizierter Form mit der gemahlenen Mischung aus Hartstoffen und Binder vermischt, dann getrocknet, granuliert, uniaxial oder kaltisostatisch gepreßt und der Verbundkörper durch Sintern, durch einen kombinierten Sinter/HIP-Prozeß, durch Sintern mit einem HIP-Prozeß nach zwischenzeitiger Abkühlung oder durch Axial-Heißpressen hergestellt wird.

12. Verfahren nach Anspruch 11, dadurch gekennzeichnet, daß das Verstärkungsmaterial in desagglomerierter und klassifizierter Form mittels des CVD- oder PVD-verfahrens mit Carbiden, Nitriden und/oder Carbonitriden der IVa-Gruppe, Va-Gruppe oder vIa-Gruppe oder Mischungen hiervon und/oder SiC, Si₃N₄, Si₂N₂O, AL₂O₃, ZrO₂, AlN und/oder BN beschichtet wird, bevor es mit der gemahlenen Mischung aus Hartstoffen und Binder vermischt, dann getrocknet, granuliert, uniaxial oder kaltisostatisch gepreßt und der Verbundkörper durch Sintern, durch einen kombinierten Sinter/HIP-Prozeß, durch Sintern mit einem HIP-Prozeß nach zwischenzeitiger Abkühlung oder durch Axial-Heißpressen hergestellt wird.

13. Verfahren nach Anspruch 11 oder 12, dadurch gekennzeichnet, daß bei verstärkungsmaterial-Gehalten bis zu 20 Volumen-% das normale Sintern, das sintern mit einem nach Abkühlung erfolgenden heißisostatischen Pressen oder der kombinierte Sinter-HIP-Prozeß und bei Gehalten oberhalb von 20 Volumen-% das Axial-Heißpressen durchgeführt wird bzw. werden.

## Claims

1. Hard metal composite body consisting of hard metal phases such as tungsten carbide and/or carbides or nitrides of elements of the IVa- or Va-Group of the Periodic System, of reinforcing materials and of a binder metal phase as cobalt and/or iron and/or nickel, characterized in that either a monocrystalline platelets-shaped reinforcing materials of borides and/or carbides and/or nitrides and/or carbonitrides of the elements of the IVa-Group (Ti, Zr, Hf), Va-Group (V, Nb, Ta) or VIa-Group (Cr, Mo, W) or mixtures thereof and/or of SiC, Si₃N₄, Si₂N₂O, Al₂O₃, ZrO₂, AIN and/or BN and/or moncrystalline neddle-shaped reinforcing material of SiC, Si₃N₄, Si₂N₂O, Al₂O₃, ZrO₂, AlN and/or BN is incorporated, whereby the proportion of the reinforcing material ranges between 2 and 40 % by volume, preferably 10 to 20 % by volume.

2. Hard matl composite body according to claim 1, characterized in that the needle-shaped monocrystals (whiskers) have a length of 3 µm to 100 µm.

3. Hard metal composite body according to one of the claim 1 or 2, characterized in that the needle-shaped monocrystals have a diameter of 0,1 to 10 µm.

4. Hard metal composite body according to claim 1, characterized in that the platelet-shaped monocrystals (platelets) have a thickness of 0,5 µm to 10 µm and a diameter of 3 µm to 100 µm.

5. Hard metal composite body according to one of the claim 1 to 4, characterized in that SiC is present in the form of needle-like or platelet-like monocrystals and for more than 90 % is of the β-SiC-structure.

6. Hard metal composite body according to claim 1 to 5, characterized in that the reinforcing material is coated with a layer which is inert with respect to the binder metal phase.

7. Hard metal composite body according to claim 6, characterized in that the reinforcing material is entirely or partially replaced by borides and/or carbides and/or nitrides and/or carbonitrides of the elements of VIa-Group of the Periodic System or by mixtures thereof.

8. Hard metal composite body according to claim 6 or 7, characterized by an inert coating of carbides, nitrides and/or carbonitrides of the IVa-Group (Ti, Zr, Hf) and/or of ZrO₂, Al₂O₃ and/or BN.

9. Hard metal composite body according to one of the claim 6 to 8, characterized in that the thickness of the coating is of at least 0,02 µm and of maximum 2/10 of the needle diameter, respectively of the platelet thickness, preferably of 1/10 thereof, respectively at least 0,05 µm.

10. Hard metal composite body according to one of claim 6 to 9, characterized in that the inert coating of the needle-shaped and/or platelet-shaped monocrystals is applied to the monocrystals by the CVD (chemical vapor deposition) process or by the PVD (physical vapor deposition) process.

11. Process für the production of hard metal composite bodies according to claim 1 to 5 through powder-metallurgical methods, characterized in that the reinforcing material in deagglomerated and graded form is mixed with the ground mixture of hard materials and binder, is then dried, granulated, uniaxially or cold isostatically pressed and the composite body is produced through sintering, through a combined sintering/HIP process, through sintering with a HIP process after an intermediate cooling or through axial hot-pressing.

12. Process according to claim 11, characterized in that the reinforcing material in a deagglomerated and graded form is coating by a CVD or a PVD process with carbides, nitrides and/or carbonitrides of IVa-Groups, Va-Groups or VIa-Groups with mixtures thereof and/or SiC, Si₃N₄, Si₂N₂O, Al₂O₃, ZrO₂, AlN and/or BN, before it is blended with the ground mixture of hard materials and binder, then dried, granulated, uniaxially pressed or cold isostatically pressed and the composite body is produced by sintering, by a combined sintering/HIP-process, by sintering followed by a HIP-process after intermediate cooling or through axial hot-pressing.

13. Process according to claim 11 or 12, characterized in that in the case of a content of up to 20 % by volume of reinforcing material, normal sintering, sintering followed by high-temperature isostatic pressing after a cooldown or the combined sintering/HIP-process are performed, while in the case of contents higher than 20 % by volume the axial hot-pressing process is performed.

## Revendications

1. Corps composite en métal dur composé de phases de matières dures, tels que le carbure de tungstène et/ou de carbures ou de nitrures d'éléments du groupe IVa ou Va de la Table Périodique des Elements, de matières de renfort et d'une phase métallique de liaison, telle que le cobalt et/ou le fer et/ou le nickel, caractérisé en ce'qu'il renferme soit une matière de renfort monocristalline en forme de plaquettes à base de borures et/ou de carbures et/ou de nitrures et/ou de carbonitrures des éléments du groupe IVa (Ti, Zr, Hf), Va (V, Nb, Ta) ou VIa (Cr, Mo, W) ou de mélanges de deux-ci et/ou de SiC, Si₃N₄, Si₂N₂O, Al₂O₃, ZrO₂, AlN et/ou BN, la proportion de la ou des matières de reonfort représentant, dans tous les cas, entre 2 et 40% en volume, de préférence, entre 10 et 20% en volume.

2. Corps composite en métal dur selon laa revendication 1, caractérisé en ce que les monocristaux spéculaires (whiskers) ont une longueur comprise entre 3 et 100µm.

3. Corps composite en métal dur selon l'une ou l'autre des revendications 1 ou 2, caractérisé en ce que les monocristaux spéculaires ont un diamètre compris entre 0,1 et 10µm.

4. Corps composite en métal dur selon l revendication 1, caractérisé en ce que les monocristaux en forme de plaquettes ou de paillettes ont une épaisseur comprise entre 0, 5µm et 100µm.

5. Corps composite selon l'une quelconque des revendications 1 à 4, czaractérisé en ce que SiC se présente sous la forme de monocristaux en forme d'aiguilles ou de plaquettes dont plus de 90% présente la structure β-SiC.

6. Corps composite en métal dur selon l'une quelconque des revendications 1 à 5, caractérisé en ce que la mamtière de renfort comporte un revêtement qui est inerte par rapport à la phase métallique de liaison.

7. Corps composite en métal dur selon la revendication 6, caractérisé en ce que la matière de renfort est constituée, entièrement ou en partie, par des borures et/ou des carbures et/ou des nitrures et/ou des carbonitrures d'éléments du groupe VIa de la Table Périodique des Elements ou par des mélanges de ceux-ci.

8. Corps composite selon la revendication 6 ou 7, caractérisé par une couche de revêtgement inerte de carbures, nitrures et/ou carbonitrures du groupe IVa (Ti, Zr, Hf) et/ou de ZrO₂, Al₂O₃ et/ou BN.

9. Corps composite en métal dur selon l'une quelconque des revendications 6 à 9, caractérisé en ce que l'épaisseur de la couche de revêtement est d'au moins 0,02µm et est, au maximum, égale à 2/10èmes de l'épaisseur des aiguilles ou des plaquettes, étant,de préférence, égale à 1/10ème de celle-ci, sans descendre au-dessous de 0,05µm.

10. Corps composite selon l'une quelconque ds revendications 6 à 9, caractérisé en ce que la couche de revêtement inerte des monocristaux spéculaires et/ou plaquettiformes a été produite par un procédé de déposition chimique en phase de vapeur ou par un procédé de déposition physique en phase de vapeur.

11. Procédé pour produire un corps composite en métal dur selon les revendications 1 à 5, par une procédure relevant de la métallurgie des poudres, caractérisé en ce qu'on mélange la matière de renfort, sous une forme désagglomérée et classée, avec un mélange broyé ou moulu de matières dures et de liants, qui est ensuite séché, granulé, pressé uniaxialement ou isostatiquement à froid, et on produit le corps composite par frittage, par une procédure combinée de frittage et de pressage isostatique à chaud (HIP) par frittage par un procédé HIP après refroidissement intermédiaire ou par pressage axal à chaud.

12. Procédé selon la revendication 11, caractérisé en ce qu'on couche 'la matière de renfort sous une forme désagglomérée et classée par le procédé CVD ou PVD avec des carbures, des nitrures et/ou des carbonitrures du groupe IVa, du groupe Va ou du groupe VIa ou avec des mélanges de ceux-ci et/ou avec SiC, Si₃N₄, Si₂N₂O, Al₂O₃, ZrO₃, AlN et/ou BN, avant de les mélanger avec le mélange moulu de matières dures et de liants, puis on procède à un séchage, à une granulation, à un pressage uniaxial ou isostatique à froid, puis on confectionnne le corps composite par frittage, par un procédé mixte de frittage/HIP, par frittage selon un procédé HIP après un refroidissement intermédiaire ou par un pmressage axial à chaud.

13. Procédé selon la revendication 11 ou 12, caractérisé en ce que, avec des teneurs en mamtière de renfort atteignant jusqu'à 20% en volume, on procède à un frittage normal, à un frittage avec un pressage isostatique à chaud après refroidissement ou on utilise un procédé combiné de frittage et HIP, tandis que lorsque la teneur dépasse 20% en volume, on utilise une rocédure de pressage axiale à chaud.
